# FASCICULE DE BREVET EUROPEEN

(11) **EP 0 357 521 B1**
(45) Date de publication et mention de la délivrance du brevet: **12.05.1993**
(21) Numéro de dépôt: 89420304.1
(22) Date de dépôt: 10.08.1989
(51) Int. Cl.: C21C 1/10, C22C 35/00

(54) **Procédé d'obtention de fonte à graphite sphéroidal**
Verfahren zur Herstellung von Kugelgraphitgusseisen
Process for the production of spheroidal graphite cast iron

(30) Priorité: 12.08.1988 FR 8811190
(43) Date de publication de la demande: 07.03.1990
(73) Titulaire: PECHINEY ELECTROMETALLURGIE, 92400 Courbevoie (FR)
(72) Inventeur: Percheron, Jean-Claude, F-69005 Lyon (FR); Defrancq, Charles, B-9140 Zele (BE); Dumont, Christian, F-01200 Bellegarde en Valserine (FR)
(74) Mandataire: Séraphin, Léon

(56) Documents cités:
- WO-A-83/03848
- DE-A- 3 409 550
- FR-A- 2 511 044
- AFS INTERNATIONAL CAST METALS JOURNAL, vol. 7, no. 3, pages 22-31; W. KRAUSE et al.: "Inoculation alternatives to prevent eutectic carbide formation in ductile iron"
- LA FONDERIE BELGE - DE BELGISCHE GIETERIJ, vol. 52, février 1982, pages 5-18, ATFB, Gent-Zwijnaarde, BE; F. LIETAERT et al.: "Development of more powerful inoculants for spheroidal graphite irons"

## Description

### DOMAINE TECHNIQUE DE L'INVENTION

La présente invention concerne un procédé d'obtention de fontes de moulage à graphite sphéroïdal par traitement tardif de la fonte au moyen d'un additif nodulisant unique permettant d'éviter l'inoculation.

### ETAT DE LA TECHNIQUE

Les fontes de moulage à graphite sphéroïdal sont normalement obtenues par traitement d'une fonte de base avec un premier additif dit "nodulisant" qui assure la formation de graphite nodulaire ou sphéroïdal, et qui est le plus souvent du magnésium, par exemple sous forme d'un alliage fer-silicium-magnésium, avec ou sans terre rare, puis avec un inoculant qui modifie la germination du graphite et évite la formation de cémentite qui fragiliserait la fonte ; l'inoculant est le plus souvent à base de silicium, par exemple un alliage fer-silicium.

On sait également que l'effet du traitement de nodulisation est de courte durée (quelques minutes) en raison de l'évanouissement de l'effet du magnésium à la température de la fonte en fusion. Il est donc nécessaire de couler la fonte dans les moules très peu de temps après introduction des additifs. Cette exigence est peu compatible avec les conditions opératoires des fonderies modernes de grande capacité et largement automatisées car il est très difficile de conserver pendant une longue période (une demi-heure ou une heure, par exemple) une réserve de fonte traitée, dans des poches ou des fours de coulée automatique de grande capacité, comme cela serait souhaitable. La solution consiste alors à constituer une réserve de fonte en fusion non-traitée et à procéder à un traitement "tardif", par nodulisation puis inoculation, dans les quelques instants qui précèdent l'introduction de la fonte dans l'empreinte des pièces à l'intérieur des moules.

Ces traitements "tardifs" sont réalisés essentiellement par deux types de procédés :
- les procédés in-mold, dans lesquels les additifs en morceaux concassés ou moulés sont placés dans des logements ménagés dans le chenal d'alimentation en fonte,
- les procédés "au jet" dans lesquels le ou les additifs, plus ou moins finement pulvérisé(s) sons introduits dans le jet de coulée de fonte en sortie de la poche ou du four de coulée automatique, lors du déversement dans le moule. Un procédé et un dispositif relevant de ce dernier type ont été décrits dans notre brevet français FR 2588571 (=US 4723763). Ils permettent d'effectuer ces additions de façon continue et contrôlée, dans des conditions qui assurent l'élimination des crasses que pourrait provoquer cette opération.

La présente invention peut être mise en oeuvre aussi bien dans les procédés "in-mold" que dans les procédés "au jet" et, de façon générale, dans tous les procédés de traitement tardif, c'est-à-dire dans les quelques instants qui précèdent l'introduction de la fonte dans les empreintes des pièces à l'intérieur des moules.

### OBJET DE L'INVENTION

L'objet de la présente invention est un procédé de production de fonte de moulage sphéroïdale ou vermiculaire caractérisé en ce que l'on procède à un traitement tardif de la fonte de base au moyen d'un additif unique, assurant simultanément la nodulisation et l'inoculation, cet additif étant un ferro-silico-magnésium comportant une addition de bismuth et d'au moins un métal de la famille des Terres Rares.

On a déjà préconisé, antérieurement, l'utilisation de bismuth dans les inoculants. Par exemple, le brevet français FR 2511044 (=US 4432793), au nom de la demanderesse décrit un inoculant, connu sous la marque déposée "Sphérix", qui est un ferro-silicium à 70-75 % de silicium, comportant de 0,005 à 3 % d'au moins l'un des métaux bismuth, plomb ou antimoine, et de 0,005 à 3 % d'au moins un métal du groupe des terres rares. Mais ce traitement est complémentaire de la nodulisation obligatoire par le magnésium, effectuée dans un premier stade.

Dans la demande de brevet japonais KOKAI/JA-59/43843, au nom de KUSAKA, on préconise l'introduction de bismuth et de cérium dans le nodulisant, mais l'inoculation ultérieure au ferro-silicium reste nécessaire pour obtenir les caractéristiques optimales de la fonte sphéroïdale.

La présente invention permet d'éviter le stade d'inoculation et d'obtenir directement une fonte sphéroïdale possédant un nombre élevé de nodules de graphite, et une absence totale de carbures même dans le cas de pièces de très faible épaisseur : quelques millimètres.

L'additif permettant d'obtenir ce résultat a une composition comprise dans les limites suivantes (exprimées en pourcent en poids) :
- Silicium :: 41 à 65
- Magnésium :: 2 à 30
- Bismuth :: 0,1 à 4
- Terre rares :: 0,5 à 4
- Ca, Ba, Sr :: < à 4 (pour chaque élément)
- Al :: < à 1,5
- Fer :: différence à 100

Dans tout ce qui suit, on désignera par "Terres rares" au moins un métal du groupe des lanthanides, en particulier le cérium, éventuellement associé à d'autres métaux de la même famille (tels que le lanthane) dans une proportion variable selon l'origine du minerai et les traitements qu'il a subi.

Par rapport à l'art antérieur, le procédé, objet de l'invention se distingue essentiellement par le fait qu'il combine nodulisation et inoculation en une seule opération qui est effectuée en "tardif", ce qui entraine une simplification des procédures et du matériel utilisés, donc un gain en prix de revient et en productivité de l'atelier de fonderie.

### EXEMPLE DE MISE EN OEUVRE

L'invention a été mise en oeuvre avec le dispositif faisant l'objet de notre demande FR 2588571, souvent appelé "sablier" en raison de sa forme particulière et qui permet l'introduction directe de l'additif finement pulvérisé dans le jet de coulée en atmosphère contrôlée.

On a donc préparé, selon l'invention, une fonte sphéroïdale ayant la composition finale suivante (% en poids) :
C: 3,7 Si: 2,5 Mn: 0,15 P: 0,043 Mg: 0,039

Pour cela, on a procédé à un traitement "tardif" de la fonte de base au moyen d'un additif unique, nodulisant-inoculant, ayant la composition suivante (% en poids) :
Si: 48,2 Mg: 6,1 TR: 0,56 Bi: 0,33 Ca: 0,44 Al: 0,71
Fe: balance. TR: essentiellement cérium, plus autres métaux du groupe, accompagnant habituellement le cérium.

Un essai comparatif, selon l'art antérieur, a été effectué sur la même fonte avec un nodulisant classique ayant la composition suivante (% en poids) :
Si: 44,5 Mg: 5,6 TR: 0,6 Ca: 0,83 Al: 1,21 Mn: 0,37
Fer: balance. Teneur en bismuth : nulle. TR: comme ci-dessus.

Dans les deux cas, le nodulisant a été introduit à la dose de 1 % du poids de la fonte.

Dans l'essai comparatif, la nodulisation a été suivie d'une inoculation classique avec un inoculant à base de ferro-silicium à 75 % de silicium dopé par des additions d'alcalino-terreux, à la dose de 0,2 % par rapport au poids de fonte.

Dans les deux cas, la fonte a été coulée, à une température de 1400°C, sous forme de barreaux ayant des diamètres de 30, 20, 12 et 6 millimètres. Les moulages ont été réalisés en sable Beta Set.

Sur ces barreaux, on a procédé à un comptage micrographique des nodules de graphite, par millimètre-carré de section transversale, ainsi qu'à la détection de la présence de carbure (cémentite) Fe3C.

Les résultats ont été les suivants :

Ce tableau montre que :
- d'une part le nombre de nodules de graphite est sensiblement plus élevé dans le cas du traitement selon l'invention,
- d'autre part, l'obtention de pièces d'une épaisseur de 6 mm sans carbure, très difficile à obtenir selon l'art antérieur, est réalisée dans de très bonne conditions selon l'invention, ce qui permet l'utilisation de ce procédé pour toutes les pièces en fonte à épaisseur réduite au moins jusqu'à 6 mm.

La quantité d'additif à introduire dans la fonte de base, pour la mise en oeuvre de l'invention, est déterminée par l'homme de l'art en fonction de la teneur finale visée, dans la fonte, des deux éléments magnésium et bismuth. Des teneurs moyennes de 0.025 à 0.060 % en poids de magnésium et de 0.005 à 0.02 de bismuth sont généralement considérées comme satisfaisantes. Elles peuvent donc être obtenues, compte-tenu de la volatilité des deux éléments, avec une quantité d'additif de l'ordre de 1 % par rapport au poids de fonte à traiter.

## Revendications

1. Procédé de production de fonte de moulage à graphite sphéroïdal ou vermiculaire à partir d'une fonte de base, caractérisé en ce que l'on procède à un traitement tardif de la dite fonte de base au moyen d'un additif unique, agissant comme nodulisant et inoculant, ayant la composition suivante, exprimée en pourcent en poids :
Silicium 41 à 65
Magnésium 2 à 30
Bismuth 0,1 à 4
Terre rares 0,5 à 4
Ca, Ba, Sr < à 4 (pour chaque élément)
Aluminium < à 1,5
Fer solde

2. Procédé selon revendication 1, caractérisé en ce que le traitement tardif de la fonte de base est effectué par introduction de l'additif divisé dans le jet de coulée de la fonte à l'entrée du moule.

3. Procédé selon revendication 1, caractérisé en ce que le traitement tardif de la fonte de base est effectué selon la technique dite "in-mold".

## Patentansprüche

1. Verfahren zur Herstellung von Gußeisen mit Kugel- oder Vermiculargraphit ausgehend von einem Basisgußeisen, dadurch gekennzeichnet, daß man eine späte Behandlung des Basisgußeisens mit einem einzigen Zusatz durchführt, der als Kugelbildner und Impfmittel wirkt und die folgende Zusammensetzung in Gew.-% besitzt:
Silicium 41 bis 65
Magnesium 2 bis 30
Wismut 0,1 bis 4
Seltene Erden 0,5 bis 4
Ca, Ba, Sr < 4 (für jedes Element)
Aluminium <1,5
Eisen auf 100.

2. Verfahren nach Anspruch 1, dadurch gekennzeichnet, daß die späte Behandlung des Basisgußeisens durch Einbringen des zerkleinerten Zusatzes in den Gießstrahl des Gußeisens am Eingang der Form durchgeführt wird.

3. Verfahren nach Anspruch 1, dadurch gekennzeichnet, daß die späte Behandlung des Basisgußeisens gemäß der sog. "In-Mold"-Technik durchgeführt wird.

## Claims

1. Process for the production of vermicular or spheroidal graphite cast iron from a basic cast iron, characterized in that a tardy treatment of said basic cast iron takes place by means of a single additive, which acts as a nodulizing and inoculating agent and which has the following composition, expressed as percentages by weight:
Silicon : 41 to 65
Magnesium : 2 to 30
Bismuth : 0.1 to 4
Rare earths : 0.5 to 4
Ca, Ba, Sr : < 4 (for each element)
Aluminium : < 1.5
Iron : Remainder

2. Process according to claim 1, characterized in that the tardy treatment of the basic cast iron is carried out by the introduction of the divided additive into the gate of the cast iron at the mould inlet.

3. Process according to claim 1, characterized in that the tardy treatment of the basic cast iron is carried out according to the so-called "in-mould" method.
